# EUROPÄISCHE PATENTSCHRIFT

(11) **EP 0 251 002 B1**
(45) Veröffentlichungstag und Bekanntmachung des Hinweises auf die Patenterteilung: **28.11.1990**
(21) Anmeldenummer: 87108559.3
(22) Anmeldetag: 13.06.1987
(51) Int. Cl.: C10L 1/18, C10L 1/14

(54) **Verfahren zur Verbesserung der Fliessfähigkeit von Mineralölen und Mineralöldestillaten**
Process to improve the flowability of mineral oils and mineral oil distillates
Procédé pour améliorer la fluidité d'huiles minérales et de distillats d'huiles minérales

(30) Priorität: 26.06.1986 DE 3621395
(43) Veröffentlichungstag der Anmeldung: 07.01.1988
(73) Patentinhaber: HOECHST AKTIENGESELLSCHAFT, 65926 Frankfurt am Main (DE)
(72) Erfinder: Payer, Wolfgang, Dr. Dipl.-Chem., D-4230 Wesel 1 (DE)

(56) Entgegenhaltungen:
- EP-A- 0 190 553
- DE-A- 1 570 884
- DE-A- 1 914 756
- DE-A- 2 944 375
- GB-A- 1 101 039
- US-A- 2 875 029
- US-A- 3 250 599
- US-A- 3 388 977
- US-A- 3 454 379
- US-A- 3 961 916
- US-A- 4 019 878

## Beschreibung

Die vorliegende Erfindung betrifft ein Verfahren zur Verbesserung der Fließfähigkeit von Mineralölen und Mineralöldestillaten durch Zusatz von Mischungen aus einem Ethylen-Vinylacetat-Copolymerisat und einem oxidierten Polyethylenwachs und/oder einem oxidierten Ethylen-Vinylacetat-Copolymerisat.

Mineralöle wie Rohöl, Dieselkraftstoff oder Heizöl enthalten Paraffin gelöst, das bei niedrigen Temperaturen auskristallisiert. Diese Feststoffablagerungen führen häufig zu Störungen bei der Gewinnung und beim Einsatz von Mineralölen. So kann z.B. die Arbeitsfähigkeit von Förder-und Transporteinrichtungen für Rohöl bis zu deren völligem Ausfall beeinträchtigt werden. Bei Dieselmotoren und Feuerungsanlagen können Verstopfungen der Filter auftreten, die schließlich in einer Unterbrechung der Kraftstoff- bzw. Heizmittelzufuhr resultieren.

Um diese unerwünschte Feststoffbildung zu vermeiden, setzt man Mineralölen Additive zu, die der Entstehung von Paraffinkristallen entgegenwirken. Dadurch wird ein Anstieg der Viskosität der Öle verhindert und ihr Stockpunkt gesenkt.

Große Bedeutung als Stockpunktserniedriger und Fließverbesserer für Rohöle und Mitteldestillate haben Copolymerisate aus Ethylen und Carbonsäureestern des Vinylalkohols erlangt. Besonders bewährt haben sich unter ihnen Ethylen-Vinylacetat-Copolymerisate. Solche Mischpolymerisate und ihre Verwendung sind z.B. in der DE-PS 1 914 756 beschrieben. Ihre Herstellung erfolgt im allgemeinen durch Copolymerisation der Monomeren in Autoklaven bei Temperaturen von 80 bis 150_{°}C und Drücken von 5 bis 15 MPa in Gegenwart von Peroxiden als Initiatoren und organischen Lösungsmitteln als Reaktionsmedium.

In der Praxis hat sich gezeigt, daß die Wirksamkeit dieser Copolymerisate als Fließverbesserer abhängig ist von den Eigenschaften der Mineralöle und Mineralöldestillate, deren Fließfähigkeit erhöht werden soll. Bei Mitteldestillaten z.B. wird sie u.a. beeinflußt durch den Gesamtgehalt an n-Paraffinen und den Gehalt an n-Paraffinen bestimmter Kettenlängen.

Es ist daher verständlich, daß die Ethylen-Vinylacetat-Copolymerisate trotz ihrer hervorragenden Eignung die Fließfähigkeit zu erhöhen, nicht immer die erwünschte Wirkung zeigen. In solchen Fällen behilft man sich dann dadurch, daß man sie in großen Mengen zusetzt oder daß man das Mineralöl oder das Mineralöldestillat mit niedrig siedenden Kohlenwasserstoffen vermischt.

Eine andere Möglichkeit, die Wirksamkeit von Fließverbesserern zu erhöhen besteht darin, Additivkombinationen einzusetzen.So werden in der DE 2 639 672 AI Mischungen aus Polymeren mit Ethylenskelett und Copolymeren von C₂-bis Cso-Olefinen beschrieben, die zu einer synergistischen Verbesserung der Fließeigenschaften von Destillatkohlenwasserstoffölen in der Kälte führen können.

Nach der US 3 660 057 C1 setzt man Mischungen aus einem Ethylen-Vinylacetat-Copolymerisat und einem festen Kohlenwasserstoff, der frei von n-Paraffinen ist, als Fließverbesserer ein.

Als Fließverbesserer für Erdölmitteldestillate werden in der US 4 019 878 C1 Gemische offenbart, die aus einem Ethylen enthaltenden Polymerisat, Bienenwachs, Ozokerit und/oder einem langkettigen alpha-Olefin bestehen.

Obgleich die bekannten Substanzen und Substanzgemische in vielen Fällen die Fließfähigkeit von Mineralölen und Mineralöldestillaten unterschiedlicher Provenienz und Zusammensetzung bei niedrigen Temperaturen zum Teil sogar deutlich verbessert haben, fehlen dennoch Additive mit möglichst vielseitiger, im Idealfall universeller Anwendbarkeit.

Es bestand daher die Aufgabe, Additive zu finden, die gegenüber den bekannten Fließverbesserern eine noch größere Awendungsbreite haben. Sie sollen die Fließfähigkeit auch solcher Öle erhöhen, bei denen die bekannten Additive keine oder nur geringe Wirkung zeigen.

Die vorstehend beschriebene Aufgabe wird gelöst durch ein Verfahren zur Verbesserung der Fließfähigkeit von Mineralölen und Mineralöldestillaten. Es ist dadurch gekennzeichnet, daß man den Mineralölen bzw. Mineralöldestillaten Mischungen aus einem Ethylen-Vinylacetat-Copolymerisat und einem oxidierten Polyethylenwachs und/oder einem oxidierten Ethylen-Vinylacetat-Copolymerisat zusetzt.

Überraschenderweise hat sich gezeigt, daß die Kombination von Ethylen-Vinylacetat-Copolymerisaten mit oxidierten Polyethylenwachsen und/oder oxidierten Ethylen-Vinylacetat-Copolymerisaten die Ausscheidung von Paraffinen aus Mineralölen und Mineralöldestillaten wirksam unterdrücken. Die aus bestimmten Polymerisaten bestehenden Additive wirken damit einem Ansteigender der Viskosität der Kohlenwasserstoffgemische bei sinkenden Temperaturen entgegen und setzen den Stockpunkt herab. Das neue Verfahren hat sich zur Verbesserung der Fließfähigkeit von Mineralölen und deren Destillationsprodukten, unabhängig von ihrer qualitativen und quantitativen Zusammensetzung, bewährt.

Die erfindungsgemäß eingesetzten Ethylen-Vinylacetat-Copolymerisate enthalten je 100 Gew.-Teile Ethylen 17 bis 70 Gew.-Teile Vinylacetat. Besonders bewährt haben sich Copolymerisate mit 33 bis 54 Gew.-Teilen Vinylacetat je 100 Gew.-Teilen Ethylen.

Ihre nach der deutschen Norm DIN 53019 in einem Rotationsviskosimeter (Hersteller: Fa. Haake) bei 140_{°}C gemessene Viskosität beträgt 100 bis 5000 mPa s, insbesondere 200 bis 1500 mPa s.

Je 100 CH₂-Gruppen weisen sie 1 bis 10 und vorzugsweise 2 bis 7 CH₃-Gruppen in den Seitenketten auf, die nicht aus dem Acetatrest des Vinylacetats herrühren. Die Bestimmung der Anzahl CH₃-Gruppen erfolgt dabei durch H-NMR-Spektroskopie.

Die Herstellung der Ethylen-Vinylacetat-Copolymerisate ist bekannt. Sie kann z.B. durch Polymerisation des Monomerengemisches bei Drücken von 5 bis 15 MPa und Temperaturen von 70 bis 150_{°}C in Gegenwart Radikale bildender Initiatoren erfolgen. Als Reaktionsmedium kann ein organisches Lösungs-oder Suspensionsmittel wie Toluol eingesetzt werden.

Unter der Bezeichnung oxidierte Polyethylenwachse werden Produkte verstanden, die man bei der Behandlung von Schmelzen linearer oder verzweigter Polyethylenwachse mit Luft erhält. Es handelt sich hierbei um Wachse, die im Molekül Sauerstoff-Funktionen wie Carboxyl-, Carbonyl-, HydroxylGruppen enthalten. Sie zeichnen sich vor allem durch Emulgierbarkeit in wäßrigen Medien aus. Die erfindungsgemäß eingesetzten Wachsoxidate haben Schmelzpunkte von 85 bis 135_{°}C, nach DIN 51801 oder ASTM D 566 bestimmte Tropfpunkte von 95 bis 135_{°}C und Dichten von 0,94 bis 1,00 g/cm3. Ihre Säurezahl, gemessen nach DIN 53402 oder ASTM D 1386, beträgt 5 bis 60 mg KOH/g, die viskosimetrisch ermittelte Molmasse ist 500 bis 10 000 g.mol-¹. Bevorzugt werden oxidierte Polyethylenwachse mit Tropfpunkten von 100 bis 120_{°}C und einer Säurezahl von 8 bis 30 mg KOH/g. Die genannten Polyethylenwachse sind handelsübliche Produkte. Sie gelangen z.B. unter der Bezeichnung "Hoechst-Wachs PED" (Hersteller: Hoechst AG) oder "Polyethylenwachs OA" (Hersteller: BASF AG) auf den Markt.

Oxidierte Ethylen-Vinylacetat-Copolymerisate sind die Produkte der Oxidation geschmolzener Ethylen-Vinylacetat-Copolymerisate mit Sauerstoff oder sauerstoffhaltigen Gasen. Ihre Herstellung ist z.B. in der DE 2 944 375 AI beschrieben. Erfindungsgemäß setzt man oxidierte Ethylen-Vinylacetat-Copolymerisate ein, die Tropfpunkte von 80 bis 110_{°}C und Säurezahlen von 5 bis 200 mg KOH/g aufweisen. Die Bestimmung des Tropfpunktes erfolgt, wie im Falle der oxidierten Polyethylenwachse, nach DIN 51801 oder ASTM D 566.

Die erfindungsgemäß zur Verbesserung der Fließfähigkeit Mineralölen und Mineralöldestillaten zugesetzten Mischungen bestehen aus zwei oder drei Komponenten. Sie enthalten stets Ethylen-Vinylacetat-Copolymerisate und ferner oxidierte Polyethylenwachse oder oxidierte Ethylen-Vinylacetat-Copolymerisate. In einer weiteren Ausgestaltung setzt man nach der neuen Arbeitsweise Ethylen-Vinylacetat-Copolymerisat zusammen mit oxidiertem Polyethylenwachs und oxidiertem Ethylen-Vinylacetat-Copolymerisat ein.

Das Gewichtsverhältnis von Ethylen-Vinylacetat-Copolymerisat zu oxidiertem Polyethylenwachs und/oder oxidiertem Ethylen-Vinylacetat-Copolymerisat beträgt 1000 : 1 bis 1 : 10. Bevorzugt werden Mischungen, die Copolymerisat zu oxidiertes Wachs und/oder oxidiertes Copolymerisat im Gewichtsverhältnis von 100 : 1 bis 1 : 5 enthalten.

Das erfindungsgemäße Verfahren verbessert sowohl die Fließfähigkeit von Mineralölen als auch von Mineralöldestillaten. Unter dem Begriff Mineralöle werden hierbei insbesondere Rohöle und Destillationsrückstände wie schweres Heizöl verstanden. Als Mineralöldestillate werden Kohlenwasserstofffraktionen mit einer Siedetemperatur zwischen etwa 150 und 400_{°}C bezeichnet. Hierzu gehören beispielsweise Petroleum, leichte Heizöle und Dieselkraftstoff. Von besonderer Bedeutung sind die Mitteldestillate wie Heizöl EL und Dieselkraftstoff.

Das Gemisch aus den verschiedenen Polymerisaten wird Mineralölen bzw. den Mineralöldestillaten in Form von Lösungen, die 20 bis 70 Gew.-% (bezogen auf die Lösung) der Polymerisate enthalten, zugesetzt. Als Lösungsmittel geeignet sind aliphatische oder aromatische Kohlenwasserstoffe oder Kohlenwasserstoffgemische, z.B. Benzinfraktionen. Besonders geeignet ist Kerosin. Die Polymerisatmenge bezogen auf Mineralöl bzw. Mineralölfraktionen soll 0,001 bis 2, vorzugsweise 0,005 bis 0,5 Gew.-% betragen.

Die Polymerisatgemische können allein oder auch zusammen mit anderen Additiven verwendet werden, z.B. mit anderen Stockpunkterniedrigern oder Entwachsungshilfsmitteln, mit Korrosionsinhibitoren, Antioxidantien, Schlamminhibitoren und Zusätzen zur Erniedrigung des Cloud-Points.

Das erfindungsgemäße Verfahren wird durch die nachfolgenden Beispiele näher erläutert:

Die Beispiele 1 bis 14 betreffen das erfindungsgemäße Verfahren. In den Beispielen 15 und 16 wird über Ergebnisse von Vergleichsversuchen berichtet, die bei Einsatz bekannter Fließverbesserer auf Basis eines Ethylen-Vinylacetat-Copolymerisates allein und zusammen mit Bienenwachs als zweiter Komponente erhalten werden.

Die Wirksamkeit der untersuchten Verfahren zur Verbesserung der Fließfähigkeit wird an Hand des "Kalt-Filter-Verstopfungspunkt-Tests" (CFPP-Test) beschrieben. Die Durchführung des Tests erfolgt nach DIN 51428. Sie ist auch im J. of the Inst. of Petr. Bd. 52, Juni 1966, Seite 173 bis 185, publiziert.

Zur Prüfung werden vier Mitteldestillate M1, M2, M3 und M4 eingesetzt, die durch die in Tabelle 1 zusammengestellten Eigenschaftswerte gekennzeichnet sind.

### Beispiele 1 - 16

In den folgenden Beispielen werden als Polymere eingesetzt:
A₁ ein nach dem Hochdruckverfahren synthetisiertes Ethylen-Vinylacetat-Copolymerisat mit 40 Gew.-Teilen Vinylacetat je 100 Gew.-Teile Ethylen und einer osmometrisch bestimmten Molmasse von 1900 g·mol⁻¹,
A₂ ein nach dem Hochdruckverfahren synthetisiertes Ethylen-Vinylacetat-Copolymerisat mit 57,2 Gew.-Teilen Vinylacetat je 100 Gew.-Teile Ethylen und einer Molmasse von 2000 g·mol⁻¹,
B ein oxidiertes Polyethylenwachs mit einem Schmelzpunkt von 107_{°}C, einem Tropfpunkt (nach DIN 51801) von 107_{°}C, einer Dichte von 0,97 g/cm³, einer Säurezahl (nach DIN 53402) von 9 mg KOH/g, einer Verseifungszahl (nach DIM 53401) von 28 mg KOH/g und einer Molmasse von 2700 g·mol⁻¹,
C ein oxidiertes Ethylen-Vinylacetat-Copolymerisat mit einem Schmelzpunkt von 98_{°}C, einem Tropfpunkt (nach DIN 51801) von 99_{°}C, einer Säurezahl (nach DIN 53402) von 20 mg KOH/g, einer Verseifungszahl (nach DIN 53401) von 86 mg KOH/g und einer Molmasse von 1900 gomol-1,
D ein Bienenwachs.

Der Vinylacetatgehalt in den Polymeren A₁ und A₂ wird nach der Pyrolysemethode bestimmt. Hierzu werden 200 mg des Polymerisats mit 300 mg reinem Polyethylen in einem Pyrolysekolben 5 Minuten auf 450_{°}C erhitzt und die Spaltgase in einem 250 ml-Rundkolben aufgefangen. Die entstandene Essigsäure wird mit einer NaJ/KJO₃-Lösung umgesetzt und das freiwerdende Jod mit Na₂S₂0a-Lösung titriert.

Tabelle 2 ist die Zusammensetzung der Polymergemische zu entnehmen, die in den Mitteldestillaten Mi, bis M₄ als Fließverbesserer Anwendung finden. Die Polymergemische werden als Lösung in Kerosin (50 Gew.-% Polymere, bezogen auf die Lösung) eingesetzt.

Tabelle 3 schließlich enthält Angaben zur Wirksamkeit des erfindungsgemäßen Verfahrens zur Verbesserung der Fließfähigkeit von Mineralölen und Mineralöldestillaten.

## Patentansprüche

1.) Verfahren zur Verbesserung der Fließfähigkeit von Mineralölen und Mineralöldestillaten, dadurch gekennzeichnet, daß man den Mineralölen bzw. Mineralöldestillaten Mischungen aus einem Ethylen-Vinylacetat-Copolymerisat und einem oxidierten Polyethylenwachs und/oder einem oxidierten Ethylen-Vinylacetat-Copolymerisat zusetzt.

2.) Verfahren nach Anspruch 1, dadurch gekennzeichnet, daß das Ethylen-Vinylacetat-Copolymerisat 17 bis 70, vorzugsweise 33 bis 54 Gew.-Teile Vinylacetat je 100 Gew.-Teile Ethylen enthält, eine bei 140_{°}C gemessene Viskosität von 100 bis 5000, vorzugsweise 200 bis 1500 mPa.s besitzt und je 100 CH₂-Gruppen 1 bis 10, vorzugsweise 2 bis 7 CHs-Gruppen in den Seitenketten aufweist, die nicht aus dem Acetatrest des Vinylacetats herrühren.

3.) Verfahren nach Anspruch 1, dadurch gekennzeichnet, daß das oxidierte Polyethylenwachs eine Molmasse von 500 bis 10000 g 0 mol-1 besitzt, einen Schmelzpunkt von 85 bis 135°C, einen Tropfpunkt von 95 bis 135_{°}C, vorzugsweise 100 bis 120_{°}C, eine Dichte von 0,94 bis 1,00 g/cm3 und eine Säurezahl von 5 bis 60, vorzugsweise 8 bis 30 mg KOH/g aufweist.

4.) Verfahren nach Anspruch 1, dadurch gekennzeichnet, daß das oxidierte Ethylen-Vinylacetat-Copolymerisat einen Tropfpunkt von 80 bis 110_{°}C und eine Säurezahl von 5 bis 200 mg KOH/g besitzt.

5.) Verfahren nach Anspruch 1, dadurch gekennzeichnet, daß das Gewichtsverhältnis von Ethylen-Vinylacetat-Copolymerisat zu dem oxidierten Polyethylenwachs und/oder dem oxidierten Ethylen-Vinylacetat-Copolymerisat 1000 1 bis 1 : 10 und vorzugsweise 100 1 bis 1 : 5 beträgt.

6.) Mineralöl oder Mineralöldestillat mit verbessertem Fließverhalten, dadurch gekennzeichnet, daß es 0,001 bis 2, vorzugsweise 0,005 bis 0,5 Gew.-% (bezogen auf das Gewicht des Mineralöls bzw. Mineralöldestillates) einer Mischung aus einem Ethylen-Vinylacetat-Copolymerisat und einem oxidierten Polyethylenwachs und/oder einem oxidierten Ethylen-Vinylacetat-Copolymerisat enthält.

7.) Mineralöl oder Mineralöldestillat nach Anspruch 6, dadurch gekennzeichnet, daß
- das Ethylen-Vinylacetat-Copolymerisat 17 bis 70, vorzugsweise 33 bis 54 Gew.-% Vinylacetat je 100 Gew.-Teile Ethylen enthält, eine bei 140_{°}C gemessene Viskosität von 100 bis 5000, vorzugsweise 200 bis 1500 mPa 0 s besitzt und je 100 CH₂-Gruppen 1 bis 10, vorzugsweise 2 bis 7 CH ₃-Gruppen in den Seitenketten aufweist, die nicht aus dem Acetatrest des Vinylacetats herrühren,
- das oxidierte Polyethylenwachs eine Molmasse von 500 bis 10 000 g mol⁻¹ besitzt, einen Schmelzpunkt von 85 bis 135_{°}C, einen Tropfpunkt von 95 bis 135_{°}C, vorzugsweise 100 bis 120_{°}C, eine Dichte von 0,94 bis 1,00 g/cm³ und eine Säurezahl von 5 bis 60, vorzugsweise 8 bis 30 mg KOH/g aufweist und
- das oxidierte Ethylen-Vinylacetat-Copolymerisat einen Tropfpunkt von 80 bis 110_{°}C und eine Säurezahl von 5 200 mg KOH/g besitzt.

8.) Mineralöl oder Mineralöldestillat nach Anspruch 6 oder 7, dadurch gekennzeichnet, daß das Gewichtsverhältnis von Ethylen-Vinylacetat-Copolymerisat zu dem oxidierten Polyethylenwachs und/oder dem oxidierten Ethylen-Vinylacetat-Copolymerisat 1000 : 1 bis 1 : 10, vorzugsweise 100 : 1 bis 1 : 5 beträgt.

## Revendications

1. Procédé pour l'amélioration de la fluidité des huiles minérales et distillats d'huiles minérales, caractérisé en ce que l'on ajoute aux huiles minérales ou aux distillats d'huiles minérales des mélanges d'un copolymère éthylène-acétate de vinyle et d'une cire de polyéthylène oxydée et/ou d'un copolymère éthylène-acétate de vinyle oxydé.

2. Procédé selon la revendication 1, caractérisé en ce que le copolymère éthylène-acétate de vinyle contient 17 à 70 parties en poids d'acétate de vinyle, de préférence 33 à 54 parties en poids, pour 100 parties en poids d'éthylène, il a une viscosité mesurée à 140_{°}C de 100 à 5 000 mPa.s, de préférence de 200 à 1 500 mPa.s et présente dans les chaînes latérales 1 à 10 groupes CH₃, de préférence 2 à 7 groupes CH₃, qui ne proviennent pas du reste acétate de l'acétate de vinyle, pour chaque 100 groupes CH₂.

3. Procédé selon la revendication 1, caractérisé en ce que la cire de polyéthylène oxydée possède une masse molaire de 500 à 10 000 g.mol-¹, un point de fusion de 85 à 135_{°}C, un point de goutte de 95 à 135°C, de préférence 100 à 120_{°}C, une densité de 0,94 à 1,00 g/cm³ et un indice d'acide de 5 à 60 mg de KOH/g, de préférence 8 à 30 mg de KOH/g.

4. Procédé selon la revendication 1, caractérisé en ce que le copolymère éthylène-acétate de vinyle oxydé a un point de goutte de 80 à 110°C et un indice d'acide de 5 à 200 mg de KOH/g.

5. Procédé selon la revendication 1, caractérisé en ce que le rapport pondéral du copolymère éthylène-acétate de vinyle à la cire de polyéthylène oxydée et/ou au copolymère éthylène-acétate de vinyle oxydé est de 1 000:1 à 1:10 et de préférence de 100:1 à 1:5.

6. Huile minérale ou distillat d'huile minérale d'écoulement amélioré, caractérisé(e) en ce qu'il ou elle contient 0,001 à 2% en poids, de préférence 0,005 à 0,5% en poids (par rapport au poids de l'huile minérale ou du distillat d'huile minérale) d'un mélange de copolymère éthylène-acétate de vinyle et d'une cire de polyéthylène oxydée et/ou d'un copolymère éthylène-acétate de vinyle oxydé.

7. Huile minérale ou distillat d'huile minérale selon la revendication 6, caractérisé(e) en ce que,
- le copolymère éthylène-acétate de vinyle contient 17 à 70% en poids d'acétate de vinyle, de préférence 33 à 54% en poids, pour chaque 100 parties en poids d'éthylène, il possède une viscosité à 140°C de 100 à 5 000 mPa.s, de préférence 200 à 1 500 mPa.s et présente dans les chaînes latérales 1 à 10 groupes CHs, de préférence 2 à 7 groupes CHa, qui ne proviennent pas du reste acétate de l'acétate de vinyle, pour chaque 100 groupes CH₂,
- la cire de polyéthylène oxydée possède une masse molaire de 500 à 10 000 g.mol-1, un point de fusion de 85 à 135_{°}C, un point de goutte de 95 à 135_{°}C, de préférence 100 à 120_{°}C, une densité de 0,94 à 1,00 g/cm3 et un indice d'acide de 5 à 60 mg de KOH/g, de préférence 8 à 30 mg de KOH/g et
- le copolymère éthylène-acétate de vinyle oxydé possède un point de goutte de 80 à 110°C et un indice d'acide de 5 à 200 mg de KOH/g.

8. Huile minérale ou distillat d'huile minérale selon la revendication 6 ou 7, caractérisé(e) en ce que le rapport pondéral du copolymère éthylène-acétate de vinyle à la cire de polyéthylène oxydée et/ou au copolymère éthylène-acétate de vinyle oxydé est de 1 000:1 à 1:10, de préférence de 100:1 à 1:5.

## Claims

1. A process to improve the flowability of mineral oils and mineral oil distillates, characterised in that mixtures of an ethylene-vinyl acetate copolymer and an oxidised polyethylene wax and/or an oxidised ethylene-vinyl acetate copolymer are added to the mineral oils or mineral oil distillates.

2. A process according to claim 1, characterised in that the ethylene-vinyl acetate copolymer contains 17 to 70, preferably 33 to 54 parts by weight of vinyl acetate per 100 parts by weight of ethylene, has a viscosity of 100 to 5000, preferably 200 to 1500 mPa x sec., measured at 140_{°}C and per 100 CH₂ groups exhibits 1 to 10, preferably 2 to 7 CH₃ groups in the side chains not originating from the acetate group of the vinyl acetate.

3. A process according to claim 1, characterised in that the oxidised polyethylene wax has a mol mass of 500 to 10 000 g x mol-1, a melting point of 85 to 135_{°}C, a dropping point of 95 to 135°C, preferably 100 to 120_{°}C, a density of 0.94 to 1.00 g/cm3 and an acid number of 5 to 60, preferably 8 to 30 mg KOH/g.

4. A process according to claim 1, characterised in that the oxidised ethylene-vinyl acetate copolymer has a dropping point of 80 to 110_{°}C and an acid number of 5 to 200 mg KOH/g.

5. A process according to claim 1, characterised in that the weight ratio of ethylene-vinyl acetate copolymer to the oxidised polyethylene wax and/or the oxidised ethylene-vinyl acetate copolymer is 1000:1 to 1:10 and preferably 100:1 to 1:5.

6. A mineral oil or mineral oil distillate with improved flow behaviour, characterised in that it contains 0.001 to 2, preferably 0.005 to 0.5% by weight (related to the weight of the mineral oil or mineral oil distillate) of a mixture of an ethylene-vinyl acetate copolymer and an oxidised polyethylene wax and/or an oxidised ethylene-vinyl acetate copolymer.

7. A mineral oil or mineral oil distillate according to claim 6, characterised in that
- the ethylene-vinyl acetate copolymer contains 17 to 70, preferably 33 to 54% by weight vinyl acetate per 100 parts by weight ethylene, has a viscosity of 100 to 5000, preferably 200 to 1500 mPa x s, measured at 140°C and exhibits per 100 CH₂ groups 1 to 10, preferably 2 to 7 CH₃ groups in the side chains not originating from the acetate group of the vinyl acetate.
- the oxidised polyethylene wax has a mol mass of 500 to 10 000 g x mol-1, a melting point of 85 to 135_{°}C, a dropping point of 95 to 135_{°}C, preferably 100 to 120_{°}C, a density of 0.94 to 1.00 g/cm³ and an acid number of 5 to 60, preferably 8 to 30 mg KOH/g and
- the oxidised ethylene-vinyl acetate copolymer has a dropping point of 80 to 110_{°}C and an acid number of 5 to 200 mg KOH/g.

8. Mineral oil or mineral oil distillate according to claim 6 or 7, characterised in that the weight ratio of ethylene-vinyl acetate copolymer to the oxidised polyethylene wax and/or the oxidised ethylene-vinyl acetate copolymer is 1000:1 to 1:10, preferably 100:1 to 1:5.
